# EUROPÄISCHE PATENTSCHRIFT

(11) **EP 0 595 003 B1**
(45) Veröffentlichungstag und Bekanntmachung des Hinweises auf die Patenterteilung: **15.11.1995**
(21) Anmeldenummer: 93114722.7
(22) Anmeldetag: 14.09.1993
(51) Int. Cl.: B24D 3/34, B24D 3/28

(54) **Duroplastische Mischung**
Thermosetting composition
Composition thermodurcissable

(30) Priorität: 28.10.1992 DE 4236284
(43) Veröffentlichungstag der Anmeldung: 04.05.1994
(73) Patentinhaber: Bakelite AG, 58642 Iserlohn-Letmathe (DE)
(72) Erfinder: König, Michael, D-58642 Iserlohn (DE); Hansen, Achim, Dr., D-58642 Iserlohn (DE); Gardziella, Arno, Dr., D-58454 Witten (DE); Suren, Josef, D-33181 Wünnenberg-Haaren (DE)

(56) Entgegenhaltungen:
- CH-A- 511 678
- DE-A- 2 657 881
- FR-A- 2 138 970
- FR-A- 2 496 534
- US-A- 3 888 640
- DATABASE WPI Section Ch, Week 9035, Derwent Publications Ltd., London, GB; Class AEL, AN 90-264760 C35 & JP-A-2 185 373 (KANEBO K.K.) 19. Juli 1990
- DATABASE WPI Section Ch, Week 8048, Derwent Publications Ltd., London, GB; Class ACL, AN 80-85043C C48 & JP-A-55 131 471 (GUNEI KAGAKU KOG. K.K.) 14. Oktober 1980
- DATABASE WPI Section Ch, Week 9006, Derwent Publications Ltd., London, GB; Class ACE, AN 90039359 C06 & HU-T-050 071 (F. TANOS) 28. Dezember 1989

## Beschreibung

Die Erfindung betrifft eine neue duroplastische Mischung zur Herstellung von füllstoffhaltigen Formkörpern oder harzgebundenen Schleifkörpern.

Die Herstellung harzgebundener Schleifmittel setzt eine gute Umhüllung des zugesetzten Schleifkorns mit dem Harz und eine gute Bindung im eigentlichen Schleifkörper voraus, sodaß auch hohe Kräfte einwirken können, ohne das Schleifkorn aus dem Verbund lösen zu können.

Üblicherweise werden zu diesem Zweck rieselfähige Phenolharze verwendet, die unter Zusatz von verschiedenen Hilfsmitteln einen guten Verbund mit dem Füllstoff eingehen.

Üblicherweise wird bei der Mischungsherstellung zunächst das Schleifkorn mit einem flüssigen Phenolharz umhüllt und anschließend das Pulverharz ggf. unter Zusatz weiterer schleifaktiver Stoffe bzw. Füllstoffe so vermischt, daß eine rieselfähige Mischung entsteht.

Um Mischungen mit konstanten Eigenschaften, wie sie insbesondere für Verpressungen mit Preßautomaten benötigt werden, zu erhalten, müssen diese überlicherweise eine gewisse Zeit, in der Regel 2 bis 12 Stunden reifen. Nach dieser Reifezeit sind die Mischungen oftmals verklumpt, so daß sie aufwendig in einem zusätzlichen Arbeitsgang gebrochen und abgesiebt werden müssen, um einsatzfähig zu sein.

Daneben finden auch Trockenmischungen, d.h. ohne Resolzusatz Anwendung. Resole können durch Zusatz weiterer Stoffe modifiziert sein. Als Benetzungsmittel werden diese Stoffe auch alleine eingesetzt.

So ist aus US-A-1 537 454 eine Herstellung von Schleifscheiben bekannt, wobei dem Phenolharz Furfurol als Lösungsmittel, ein Weichmacher und ein Härter zugesetzt werden. Gegebenenfalls können auch wenige Tropfen Kresolöl, Phenol oder Kresol zugegeben werden. Nachteil der Furfurolzugabe ist jedoch, daß dadurch nicht nur die Schleifkörner wie gewünscht umhüllt werden sondern die trockenen Harzteilchen zusammenkleben. Daher wird in US-A-1 893 117 neutrales Anthracenöl verwendet; und zwar wird das Schleifkorn erst mit dem Pulverharz und dem Anthracenöl vermischt und anschließend mit Furfurol vermischt.

Bei der US-A-28 14 554 geht es um die übliche Anwendung von Furfurol bei der Herstellung von Schleifscheiben, wobei zusätzlich Anthracenöl als Antistaub-Mittel angewandt wird, nachdem das Gemisch aus Schleifkorn und Harzbindung vollständig verarbeitet ist.

Nach der US-A-28 25 638 wird ein flüssiges kautschukartiges Copolymer mit Furfurol so gemischt, daß ein Benetzen des Schleifkorns und des Phenolharzes in dem Gemisch möglich ist, dem Kresol oder Kreosot oder Guajakol in den Mischer als "Aufnahmemittel" für die Harzteilchen, welche sich nicht an die mit Furfurol im flüssigen Kautschuk benetzten Schleifkornteilchen angelegt haben, zugegeben wird. Danach soll dieses flüssige "Aufnahmemittel" die unter "balling" bekannte Erscheinung verhindern.

Aus der US-A-29 43 926 ist zu entnehmen, daß Furfurol zusammen mit Kresol für eine Erstbeschichtung der Harzbindung am Schleifkorn bei der Herstellung von Schleifscheiben angewandt wurde. Abschließend konnte das mit Harz überzogene Schleifkorn mit Kreosotöl und flüssigem Harz gemischt, aus dem Gemisch die Scheibe geformt und dann die Harzbindung gehärtet werden.

Nach der US-A-37 84 365 wurden zusätzlich zu Furfurol und Kreosotöl bei der Herstellung von harzgebundenen Schleifscheiben noch vollständig chlorierte Kohlenwasserstoffe zugefügt.

Kreosotöl ist aus der Literatur als gebräuchliches Antistaubmittel bekannt, jedoch muß, um eine ausreichende Wirksamkeit zu erzielen, mehr Öl eingebracht werden, als es im Hinblick auf die Schleifeigenschaften wünschenswert ist. Außerdem ist es relativ teuer und setzt daher auch noch die Wirtschaftlichkeit des Produkts herab.

Aus der Literatur ist auch die Zugabe von Xylol, Glykol und dergleichen bekannt. Sie sind jedoch zu reaktiv, um zu befriedigenden Ergebnissen zu führen.

Aus DE-C-31 49 213 ist weiterhin die Zugabe von Kohlenwasserstoffölen einer Viskosität von 10 bis 2000 m Pa·s als Benetzungsmittel bekannt. Zu diesem Zweck geeignet sind solche Öle, die bei Temperaturen <45°C nur eine geringe lösende Wirkung auf das Phenolharz haben. Dieses können einwertige aliphatische Alkohole mit 6 bis 18 C-Atomen oder ein mit C₆ bis C₁₈-Alkylgruppen substituiertes Phenol oder deren Gemische sein, wobei Voraussetzung ist, daß ein Benetzungsmittel bei Raumtemperatur flüssig ist. Zur Herstellung der Schleifkörper kann das Benetzungsmittel sowohl vorab mit dem Phenolharz vermischt werden, als auch direkt beim Vermischen aller Komponenten hinzugefügt werden.

Nachteilig ist hierbei, daß nicht lagerfähige Massen erhalten werden, die auch durch kurzfristiges Stehen zum Verklumpen neigen und anschließend in ihrer Formbarkeit und Bindefähigkeit stark beeinträchtigt sind.

Aufgabe der Erfindung ist es daher, preiswerte, rieselfähige, deutlich lagerstabilere, duroplastische Mischungen zur Verfügung zu stellen, die bei ihrer Herstellung nicht stauben, gleichzeitig eine gute Formbarkeit und einen verbesserten Verbund zwischen dem zugesetzten Schleifkorn bzw. Füllstoffen aufweisen, so daß sie nach ihrer Verarbeitung zu Schleifkörpern oder Formkörpern hochwertige Eigenschaften aufweisen.

Die Lösung der Aufgabe erfolgt durch eine duroplastische Mischung gemäß des Anspruchs 1 und ihrer besonderen Zusammensetzung gemäß der Ansprüche 2 bis 9, sowie deren Verwendung zur Herstellung von Formkörpern und harzgebundenen Schleifkörpern, gemäß den Ansprüchen 10 und 11.

Überraschenderweise wurde gefunden, daß sich rieselfähige, lagerstabile, duroplastische Mischungen zur Herstellung von harzgebundenen Schleifkörpern oder Formkörpern gewinnen lassen, wenn einerseits ein Pulverharz, und zwar ein Phenolnovolak, gemeinsam mit einem Härter mit einer geringen Menge einer bei Raumtemperatur flüssigen, ölartigen Substanz zu einer Komponente a. vermischt wird, und anschließend dieses rieselfähige, nicht staubende Pulver mit der Komponente b., bestehend aus den Füllstoffen bzw. dem Schleifkorn und weiteren Zusätzen, die vorab mit einem flüssigen Resol intensiv vermischt worden sind, so verarbeitet wird, daß ein homogenes, nicht klebendes, pulverförmiges Gemisch entsteht. Möglich ist auch die Verwendung anderer Kornbenetzungsmittel, wie z.B. Kreosotöl, Furfurylalkohol u.a., sowie die Verwendung seiner Trockenmischungen.

Des weiteren wurde überraschenderweise gefunden, daß die unter Verwendung des erfindungsgemäßen Pulverharzes hergestellten duroplastischen Mischung praktisch keine Reifezeiten mehr benötigen, da sie sich durch sehr konstante Eigenschaften auszeichnen.

Dadurch weisen sie neben der längeren Lagerfähigkeit als weiteren Vorteil eine frühere Einsetzbarkeit auf; und zwar lassen sie sich je nach eingesetztem Öl und nach verwendeter Menge sofort oder nach einer beliebigen Lagerzeit verarbeiten, wobei der üblicherweise notwendige Arbeitsgang des Brechens und Absiebens entfällt. Einerseits ist also eine Lagerhaltung der Mischungen zum Zweck des Reifens nicht mehr nötig, andererseits bietet die direkte Einsetzbarkeit Vorteile beim Disponieren der Mischungen.

In einfacher Weise können im Bedarfsfall neue, sofort verarbeitbare Mischungen hergestellt werden, so daß die derzeit übliche Herstellung der Mischungen im Überschuß nicht mehr notwendig ist.

Zur Herstellung dieser Mischungen kann das Pulverharz, dem vorab der Härter, insbesondere Hexamethylentetramin, untergemischt worden ist, mit der ölartigen Substanz vermischt werden. Es ist aber auch möglich, vorab den Härter mit der ölartigen Substanz, in der der Härter nicht löslich ist, zu vermischen, so daß die Härterteilchen mit einem dünnen Ölfilm überzogen werden, und erst anschließend das Pulverharz hinzuzufügen und diese Mischung zu homogenisieren. In beiden Fällen wird mit Hilfe dieses Vorgemischs am Ende eine duroplastische Mischung erhalten, die auch nach längerer Lager- oder Transportzeit noch rieselfähig ist, sich gut formen läßt und nach dem Verarbeiten zu Schleifkörpern mit verbesserter Schleifleistung und Beständigkeit führt.

Vorteilhaft ist, daß auf diese Weise eine gute Umhüllung der Füllstoffe bzw. des Schleifkorns durch das in flüssiger Form zugesetzte Resol erzielt wird und gleichzeitig die hohe Bindefähigkeit und Temperaturbeständigkeit des Phenolnovolaks ausgenutzt werden kann.

Als ölartige Substanz können zu diesem Zweck bei Raumtemperatur flüssige Stoffe mit hydrophoben, jedoch nicht klebenden Eigenschaften verwendet werden, die jedoch nicht störend in der Härtungsreaktion wirken, jedoch unter Normaldruck und bei Raumtemperatur als hydrophobe Trennmittel wirken. Dieses können sowohl mineralische als auch tierische Öle sein, aber auch andere hydrophobierende Substanzen mit polaren Substituenten.

Voraussetzung ist, daß diese ölartigen Substanzen weder für die verwendeten Pulverharze noch für den Härter bei Temperaturen < 50 °C, insbesondere bei Raumtemperatur, lösend wirken.

Besonders geeignet sind daher langkettige, neutrale Kohlenwasserstoffe, wie z. B. Paraffin. Eingesetzt werden kann aber auch Chlorparaffin. Geeignet sind aber auch aliphatische Monoalkohole (Alkanole) mit 6 bis 18 Kohlenstoffatomen in der Kohlenstoffkette. Es kann sich dabei um primäre, sekundäre oder tertiäre Alkohole handeln. Geradkettige oder wenig verzweigte aliphatische Ketten werden bevorzugt. Weitergehende Verzweigungen sind weniger wünschenswert, da sie zu höherer Flüchtigkeit bei gegebenem Molekulargewicht führen und auch möglicherweise eine höhere Lösungskraft auf das Herz besitzen. Kettenlängen unter 6 C-Atomen sind nicht ausreichend aufgrund der Flüchtigkeit der Stoffe und Kettenlängen über 18 C-Atomen führen zu festen Alkoholen. Das Benetzungsmittel muß flüssig sein. Gemische höhermolekularer und nieder-molekularer Alkohole erfüllen diese Bedingung.

Beispiele für erfindungsgemäß brauchbare Alkohole sind Hexyl-, n-Heptyl-, Lauryl-, n-Octyl-, Capryl-, n-Nonyl-, n-Decyl-, Myristyl-, Cetyl- oder Stearylalkohol. Bevorzugt wird 2-Äthylhexanol, Decanol, Dodecanol, Tridecanol, Octadecanol und deren Gemische. Mischungen sind dann notwendig, wenn ein Alkohol fest ist. Im allgemeinen ist dies der Fall, wenn die Kohlenstoffkette mehr als 12 C-Atome enthält.

Man kann auch mit aliphatischen Kohlenwasserstoffgruppen substituierte Phenole anwenden. Brauchbar ist dabei eine Kettenlänge von 6 bis 18 C-Atomen. Diese Substituenten stehen bevorzugt in p-Stellung. Andere Substituenten am Phenol außer den Alkylgruppen sind nach der Erfindung nicht beabsichtigt. Beispiele für Phenole sind p-n-Decyl-, p-n-Dodecyl-, n-Octadecylphenol und andere Alkylsubstituenten, wie sie im Rahmen der Beschreibung der aliphatischen Alkohole angegeben sind.

Als Kohlenwasserstofföl eignet sich erfindungsgemäß ein flüssiges Produkt pflanzlicher Art oder aus Erdöl mit einer Viskosität im Bereich zwischen 100 und 2000 mPa·s. Insbesondere können erdölbasische Öle diesen Viskositätsbereich besitzen.

Mineralöle, Aromaten-Konzentrate, naphthenische Öle, Dieselöl, Terpene und Limonene sind geeignete Öle, vorausgesetzt, daß die verfügbaren Handelsprodukte die entsprechende Viskosität und keine lösende Wirkung aufweisen.

Als natürliche Öle sind beispielsweise Ricinusöl oder Cashewnußöl einsetzbar.

Gemische von Alkohol und Öl sind brauchbar und wünschenswert, insbesondere wenn der Alkohol ein Feststoff ist.

Werden bei Raumtemperatur feste, jedoch unterhalb 60 °C schmelzende ölartige Substanzen verwendet, läßt sich eine gute Hydrophobierung des Novolak-Härter-Gemischs erzielen, wenn die Vermischung bei erhöhten Temperaturen erfolgt. Möglich ist es aber auch, die bei niedriger Temperatur geschmolzene ölartige Substanz durch Versprühen unter gleichzeitiger intensiver Vermischung auf das Harz-Härter-Gemisch aufzubringen.

Als Novolak sind für diesen Zweck alle im sauren Medium hergestellten Kondensationsprodukte auf der Basis von Phenolen, Kresolen und Bisphenolen mit Formaldehyd in einem molaren Verhältnis von Phenol zu Formaldehyd von 1 : 0,9 bis 1 : 0,2 und einem Schmelzpunkt von 50 bis 110 °C einsetzbar. Um schonend zu arbeiten, können Gemische aus nieder- und höherschmelzenden Novolaken Verwendung finden.

Als phenolische Komponenten können ein- oder mehrkernige Phenole oder Gemische der genannten Verbindungsklasse eingesetzt werden, und zwar sowohl ein- als auch mehrkernige Phenole.

Beispiele hierfür sind das Phenol selbst, sowie dessen alkyl-substituierte Homologe, wie o-, m- oder p-Kresol, Xylole oder höher alkylierte Phenole , außerdem halogensubstituierte Phenole, wie Chlor- oder Bromphenol und mehrwertige Phenole wie Resorcin oder Brenzkatechin, sowie mehrkernige Phenole wie Naphthole, Bisphenol A oder Bisphenol F.

Das Phenol, bzw. die phenolische Komponente wird mit Formaldehyd oder einer Formaldehyd abspaltenden Verbindung zu dem gewünschten Novolak umgesetzt. Die Novolake können durch übliche Modifizierungsstoffe, wie z.B. Epoxidharze, Kautschuke, Polyvinylbutyral und anorganische Zusatzstoffe modifiziert sein.

Zur Benetzung der Füllstoffe, bzw. des Schleifkorns mit einem flüssigen Resol sind alle Resole geeignet, die durch alkalische Kondensation eines Phenols mit Formaldehyd oder einer Formaldehyd abspaltenden Verbindung erhalten werden. Besonders geeignet sind solche Resole, die durch Reaktion eines Phenols und Formaldehyds im molaren Verhältnis von 1 : 0,7 bis 1 : 4 erhalten werden. Bevorzugt werden Kondensationsprodukte mit einem molaren Verhältnis von 1 : 1 verwendet.

Einsetzbar sind solche Resole, die einen Monomergehalt von 0-35 % besitzen, bevorzugt werden solche mit einem Gehalt von 5 bis 20 %. Weiterhin können diese Resole in üblicher Weise modifiziert sein.

Als phenolische Komponente zur Herstellung entsprechender Resole, können alle oben aufgezählten Phenole verwendet werden.
Mit dem Resol können Füllstoffe, bzw. Schleifkörnungen wie Aluminiumoxid, SiC, FeS₂, Na₃ [AlF₃] und/oder Kaliumfluorborate, feinteiliges Copolymer von Vinylidenchlorid und Vinylchlorid, Kaliumsulfat, Zinksulfat und Bariumsulfat vermischt werden.

Die Herstellung der Komponente a. erfolgt, indem 3 bis 16 Gew.-% Hexamethylentetramin mit 79 bis 96,5 Gew.-% eines Novolaks intensiv vermischt werden und anschließend mit 0,5 bis 5 Gew.-% eines Öls oder einer ölartigen Substanz vermischt werden. Das Vermischen kann durch gemeinsames Vermahlen, durch Verrühren oder in einem geeigneten handelsüblichen Mischer erfolgen. Werden ölartige Substanzen verwendet, die bei Temperaturen erst etwas oberhalb der Mischtemperatur schmelzen, ist es möglich, sie vorab zu schmelzen und in einem geeigneten Mischer aufzusprühen.

Die Herstellung der Komponente b. erfolgt, indem 1,5 bis 8 Gew.-%, vorzugsweise etwa 5 Gew.-%, mit dem Schleifkorn, bzw. Füllstoffen derart vermischt werden, daß das einzelne Korn, bzw. Teilchen insgesamt mit einem dünnen Resolfilm überzogen ist. Während des Vermischens können zusätzlich Additive wie Silane, Furfurylaldelyd etc. in allgemein üblichen Mengen hinzugefügt werden.

Die eigentliche lagerfähige duroplastische Mischung, aus der sich in bekannter Weise durch Verpressen und Aushärten Schleif- und Formkörper mit verbesserten Eigenschaften herstellen lassen, werden erhalten, indem 7 bis 14 Gew.-% der Komponente a., das sogenannte Pulverharz, mit 86 bis 93 Gew.-% der Komponente b. innig vermischt werden.

### BEISPIELE

Zur Herstellung der erfindungsgemäßen duroplastischen Mischungen werden folgende Harze verwendet:
- Harz I:: Phenolnovolak, hergestellt durch Kondensation von Phenol und Formaldehyd im Molverhältnis 1 : 0,8 (freier Phenolgehalt: 0,2 Gew.-%)
- Harz II:: Phenolnovolak, hergestellt durch Kondensation von Phenol und Formaldehyd im Molverhältnis 1 : 0,72 (freier Phenolgehalt: 0,2 Gew.-%)
- Harz III:: Phenolnovolak, hergestellt durch Kondensation von Phenol und Formaldehyd im Molverhältnis: 1 : 0,84 (freier Phenolgehalt: 4 Gew.-%)
- Harz IV:: Phenolnovolak, hergestellt durch Kondensation von Phenol und Formaldehyd im Molverhältnis: 1 : 0,8 anschließend mit 10 Gew.-% Acrylnitrilkautschuk modifiziert (freier Phenolgehalt: 0,8 Gew.-%)
- Harz V:: Phenolnovolak, hergestellt durch Kondensation von Phenol und Formaldehyd im Molverhältnis: 1 : 0,8 anschließend mit 20 Gew.-% Epoxidharz modifiziert (freier Phenolgehalt: 0,8 Gew.-%)
- Harz VI:: Kresolnovolak, hergestellt durch Kondensation von Kresol und Formaldehyd im Molverhältnis: 1 : 1,1 (freier Kresolgehalt: 0,9 Gew.-%)
Diese Novolakharze werden in folgenden Gewichtsverhältnissen mit Hexamethylentetramin zu Pulverharzen vermahlen:

**TABELLE 1**

| Bsp. | Harz | Gew.-T | Hexamethylentetramin Gew.-T |
|---|---|---|---|
| 1 | I | 94 | 6 |
| 2 | I | 90 | 10 |
| 3 | I | 86 | 14 |
| 4 | II | 90 | 10 |
| 5 | III | 90 | 10 |
| 6 | IV | 90 | 10 |
| 7 | V | 90 | 10 |
| 8 | VI | 90 | 10 |

Die Harze werden in der Weise vermahlen, daß folgende Mahlfeinheiten erzielt werden:

**TABELLE 2**

| | | |
|---|---|---|
| A | 8 bis 14 Gew.-% | > 45 µ |
| B | 22 bis 28 Gew.-% | > 45 µ |
| C | 0,5 bis 1 Gew.-% | > 45 µ |

Nach dem Vermahlen werden die Harze der Beispiele 1 bis 8 / A bis C jeweils mit 1 Gew.-%, 1,5 Gew.-%, 2 Gew.-% und 4 Gew.-% Paraffinöl homogen vermischt. Diese Mischungen werden im folgenden mit D bezeichnet.

Als Variante E wird entsprechend Beispiel 2C Hexamethylentetramin zunächst allein auf eine Mahlfeinheit von 0,5 bis 1,0 Gew.-% > 45 µ vermahlen und mit 15 Gew.-% Paraffinöl, bezogen auf die Menge Hexamethylentetramin, gemischt und anschließend mit dem Harz vermischt.

Schleifscheibenmischungen für die Metallbearbeitung (M-Mischungen) werden durch Vermischen eines Flüssigresols mit dem Schleifkorn und anschließendes Untermischen des Pulverharzes und der Füllstoffe hergestellt. Zur Herstellung solcher Mischungen werden folgende Mengen miteinander vermischt:

| | |
|---|---|
| Flüssigresol* | 12 kg |
| Korn (Al₂O₃) NK 24 | 52 kg |
| Korn (Al₂O₃) NK 36 | 128 kg |
| Pyrox | 16 kg |
| Kryolith | 8 kg |
| Pulverharz | 27 kg |

| | |
|---|---|
| *Bakelite SW 433 | |

In gleicher Weise werden Schleifscheibenmischungen für die Steinbearbeitung (S-Mischungen) hergestellt, indem folgende Mengen miteinander vermischt werden:

| | |
|---|---|
| Flüssigresol* | 5 kg |
| Korn (SiC) NK 24 | 25 kg |
| Korn (SiC) NK 36 | 50 kg |
| Korn (SiC) NK 46 | 25 kg |
| Kryolith | 12 kg |
| Pulverharz | 10 kg |

| | |
|---|---|
| *Bakelite SW 433 | |

## Patentansprüche

1. Duroplastische Mischung, bestehend aus Novolak, Resol und Füllstoffen, sowie ggf. Additiven, **dadurch gekennzeichnet,** daß sie aus den Komponenten
a. bestehend aus einem festen Novolak, einem Härter und einem Öl oder einer ölartigen Substanz, die bei Temperaturen unterhalb 50° C weder für das Pulverharz noch für den Härter lösend wirkt
und
b. einem Gemisch bestehend aus einem Resol, Füllstoffen bzw. Schleifkorn und ggf. Additiven hergestellt ist.

2. Duroplastische Mischung gemäß Anspruch 1, **dadurch gekennzeichnet,** daß die Komponente a. Hexamethylentetramin als Härter enthält.

3. Duroplastische Mischung gemäß Anspruch 1, **dadurch gekennzeichnet,** daß die Komponente a. durch homogenes Vermischen eines Novolak-Härtergemischs mit einem Öl oder einer ölartigen Substanz hergestellt ist.

4. Duroplastische Mischung gemäß Anspruch 1, **dadurch gekennzeichnet,** daß die Komponente a. durch intensives Vermischen des Härters mit einem Öl oder einer ölartigen Substanz und anschließendes Zumischen des Novolaks hergestellt ist.

5. Duroplastische Mischung gemäß Anspruch 1, **dadurch gekennzeichnet,** daß die Komponente a. 3 bis 16 Gew.-% Hexamethylentetramin, 79 bis 96,5 Gew.-% Novolak, sowie 0,5 bis 5 Gew.-% eines Öles oder einer ölartigen Substanz enthält.

6. Duroplastische Mischung gemäß Anspruch 1, **dadurch gekennzeichnet,** daß die Komponente a. als Öl Paraffinöl enthält.

7. Duroplastische Mischung gemäß Anspruch 1, **dadurch gekennzeichnet,** daß die Komponente a. ein Öl oder eine ölartige Substanz aus der Gruppe Anthracenöl, naphthenisches Öl, Dieselöl, Terpen, Limonen, Chlorparaffin und/oder eine hydroxylgruppenhaltige Verbindung, wie n-Hexyl-, n-Heptyl-, Lauryl-, n-Octyl-, Capryl-, n-Nonyl-, n-Decyl-, Myristyl-, Cetyl-, Stearylalkohol, 2-Äthylhexanol, Decanol, Dodecanol, Tridecanol, Octadecanol, p-n-Decyl-, p-n-Dodecyl-, n-Octadecylphenol, Nonylphenol enthält.

8. Duroplastische Mischung gemäß Anspruch 1, **dadurch gekennzeichnet,** daß die Komponente b. ein flüssiges Resol, hergestellt durch basische Kondensation von Phenol und Formaldehyd im molaren Verhältnis von 1 : 0,7 bis 1 : 4, insbesondere im Verhältnis 1 : 1, sowie Aluminiumoxid, SiC, FeS₂, Na₃ [AlF₃] und/oder Kaliumfluorborate, feinteiliges Copolymer von Vinylidenchlorid und Vinylchlorid, Kaliumsulfat, Zinksulfat und Bariumsulfat als Schleifmittel und Füllstoff enthält.

9. Duroplastische Mischung gemäß Anspruch 1, **dadurch gekennzeichnet,** daß in der Komponente b. 3,5 bis 7 Gew.-% flüssiges Resol enthalten sind.

10. Verwendung einer duroplastischen Mischung gemäß den Ansprüchen 1 bis 9 zur Herstellung von Formkörpern.

11. Verwendung einer duroplastischen Mischung gemäß den Ansprüchen 1 bis 9 zur Herstellung von harzgebundenen Schleifkörpern.

## Claims

1. A thermosetting mixture, comprising a novolak, resol and fillers, and optionally additives, **characterized in that** it is produced from the components
a), comprising a solid novolak, a hardener and an oil or an oleaginous substance which, at temperatures below 50°C, does not act as a solvent for the powdered resin or for the hardener,
and
b), a mixture comprising a resol, fillers or abrasive grain and optionally additives.

2. A thermosetting mixture in accordance with claim 1, **characterised in that** component a) contains hexamethylenetetramine as a hardener.

3. A thermosetting mixture in accordance with claim 1, **characterised in that** component a) is produced by homogeneous mixing of a novolak/hardener mature with an oil or an oleaginous substance.

4. A thermosetting mixture in accordance with claim 1, **characterised in that** component a) is produced by intensive mixing of the hardener with an oil or an oleaginous substance and subsequent admixture of the novolak.

5. A thermosetting mixture in accordance with claim 1, **characterised in that** component a) contains from 3 to 16% by weight of hexamethylenetetramine, from 79 to 96·5% by weight of novolak, and from 0·5 to 5% by weight of an oil or an oleaginous substance.

6. A thermosetting mixture in accordance with claim 1, **characterised in that** component a) contains paraffin oil as the oil.

7. A thermosetting mixture in accordance with claim 1, **characterised in that** component a) contains an oil or an oleaginous substance from the group of anthracene oil, naphthenic oil, diesel oil, terpene, limonene, chlorinated paraffin and/or a compound containing hydroxyl groups, such as n-hexyl-, n-heptyl-, lauryl-, n-octyl-, capryl-, n-nonyl-, n-decyl-, myristyl-, cetyl-, stearyl alcohol, 2-ethyl hexanol, decanol, dodecanol, tridecanol, octadecanol, p-n-decyl, p-n-dodecyl, n-octadecyl phenol or nonyl phenol.

8. A thermosetting mixture in accordance with claim 1, **characterised in that** component b) contains a liquid resol, produced by basic condensation of phenol and formaldehyde in a molar ratio of 1 : 0·7 to 1 : 4, particularly in the ratio of 1 : 1, and aluminium oxide, SiC, FeS₂, Na₃ [AlF₃] and/or potassium fluoroborates, a fine-particle copolymer of vinylidene chloride and vinyl chloride, potassium sulphate, zinc sulphate and barium sulphate as an abrasive agent and filler.

9. A thermosetting mixture in accordance with claim 1, **characterised in that** component b) contains from 3·5 to 7% by weight of liquid resol.

10. Use of a thermosetting mixture in accordance with claims 1 to 9 for producing moulded bodies.

11. Use of a thermosetting mixture in accordance with claims 1 to 9 for producing resin-bonded abrasive bodies.

## Revendications

1. Composition thermodurcissable consistant en novolaque, résol et matières de charge, ainsi cu'éventuellement en des additifs, caractérisée en ce qu'elle est préparée à partir des composants
a. constitués par une novolaque solide, un durcisseur et une huile ou une substance huileuse oui, à des températures au-dessous de 50°C, n'exerce d'effet dissolvant ni sur la résine en poudre, ni sur le durcisseur, et
b. par un mélange composé d'un résol, de matières de charge, respectivt. de grains abrasifs et éventuellement d'additifs.

2. Composition thermodurcissable selon la revendication 1, caractérisée en ce que le composant a. contient de l'hexaméthylènetétramine en tant que durcisseur.

3. Composition thermodurcissable selon la revendication 1, caractérisée en ce que le composant a. est préparé par mélange homogène d'un mélange de novolaque-durcisseur avec une huile ou une substance huileuse.

4. Composition thermodurcissable selon la revendication 1, caractérisée en ce que le composant a. est préparé par mélange intime du durcisseur avec une huile ou une substance huileuse et incorporation subséquente de la novolaque.

5. Composition thermodurcissable selon la revendication 2, caractérisée en ce que le composant a. contient 3 à 16% en poids d'hexaméthylènetétramine, 79 à 96,5% en poids de novolaque, ainsi que 0,5 à 5% en poids d'une huile ou d'une substance huileuse.

6. Composition thermodurcissable selon la revendication 1, caractérisée en ce que le composant a. contient de l'huile de paraffine en tant qu'huile.

7. Composition thermodurcissable selon la revendication 1, caractérisée en ce que le composant a. contient une huile ou une substance huileuse du groupe de l'huile d'anthracène, de l'huile naphténique, du diesel-oil, du terpène, du limonène, de la paraffine chlorée et/ou un composé hydroxylé, tel que les alcools n-hexylique, n-heptylique, laurique, n-octylique, caprylique, n-nonylique, n-décylique, myristylique, cétylique, stéarylique, le 2-éthylhexanol, le décanol, le dodécanol, le tridécanol, l'octadécanol, le p-n-décylphénol, le p-n-dodécylphénol, le n-octadécylphénol, le nonylphénol.

8. Composition thermodurcissable selon la revendication 1, caractérisée en ce que le composant b. contient un résol liquide préparé par condensation basique de phénol et de formaldéhyde dans le rapport molaire de 1:0,7 à 1,4, en particulier dans le rapport de 1:1, ainsi que de l'oxyde d'aluminium, SiC, FeS₂, Na₃[AlF₃] et/ou des fluoborates de potassium, un copolymère de chlorure de vinylidène et de chlorure de vinyle finement divisé, du sulfate de potassium, du sulfate de zinc et du sulfate de baryum en tant qu'abrasif et matière de charge.

9. Composition thermodurcissable selon la revendication 1, caractérisée en ce que le composant b. contient 3,5 à 7% en poids de résol liquide.

10. Utilisation d'une composition thermodurcissable selon les revendications 1 à 9 pour la fabrication de corps moulés.

11. Utilisation d'une composition thermodurcissable selon les revendications 1 à 9 pour la fabrication de corps abrasifs agglomérés par des résines.
